# EUROPÄISCHE PATENTSCHRIFT

(11) **EP 1 446 628 B1**
(45) Veröffentlichungstag und Bekanntmachung des Hinweises auf die Patenterteilung: **27.08.2008**
(21) Anmeldenummer: 02782962.1
(22) Anmeldetag: 19.10.2002
(51) Int. Cl.: F41H 5/04

(54) **SCHUTZKLEIDUNG**
PROTECTIVE GARMENT
VETEMENT DE PROTECTION

(30) Priorität: 10.11.2001 EP 01126509
(43) Veröffentlichungstag der Anmeldung: 18.08.2004
(73) Patentinhaber: Teijin Aramid GmbH, 42103 Wuppertal (DE)
(72) Erfinder: BÖTTGER, Christian, Kurt, 42897 Remscheid (DE); KRUMMEL, Joe, Rising Sun, MD. 21911 (US)
(74) Vertreter: Heimann, Anette
(86) Internationale Anmeldenummer: PCT/EP2002/011735
(87) Internationale Veröffentlichungsnummer: WO 2003/042622

(56) Entgegenhaltungen:
- EP-B1- 0 879 001
- EP-B1- 0 955 515
- EP-B1- 1 246 546
- WO-A-00/08411
- WO-A-98/02607
- US-A- 4 574 105
- US-B1- 6 276 254
- LEO - EIN ONLINE SERVICE DER INFORMATIK DER TECHNISCHEN UNIVERSITÄT MÜNCHEN: "suchbegriff "piercing"" 19. Januar 2006 (2006-01-19),
- U.S. DEPARTEMENT OF JUSTICE - NATIONAL INSTITUTE OF JUSTICE: "Ballistic Resistance of Personal Body Armor - NIJ Standard-0101.04" June 2001
- DIN DEUTSCHES INSTITUT FÜR NORMUNG: "DIN EN 388:2003-12 Schutzhandschuhe gegen mechanische Risiken" 2003

## Beschreibung

Die Erfindung betrifft eine mindestens ein Stichschutzmaterial umfassende Stichschutzkleidung.

Kleidung zum Schutz vor Angriffen durch Stichwaffen sind bekannt. WO 00/08411 beschreibt ein Stichschutzmaterial aus mindestens zwei Geweben, die über einen Polymerfilm miteinander verbunden sind, wobei die Gewebe aus Garnen mit einer Festigkeit von mindestens 900 MPa bestehen, und der die Gewebe verbindende Polymerfilm eine Festigkeit von mindestens 10 MPa und einen Biegemodul von 1500 bis 4500 MPa aufweist.

Zwar zeigt das in WO 00/08411 offenbarte Material bereits eine hohe Stichschutzwirkung. Jedoch besteht immer noch ein Bedürfnis nach Stichschutzkleidung mit einem Stichschutzmaterial, das bei gleichem Flächengewicht einen noch besseren Schutz gewährleistet. Eine derartige Stichschutzkleidung hätte den zusätzlichen Vorteil, das ein bestimmtes Maß an Schutz mit einem kleineren Flächengewicht als bisher erreichbar wäre, wodurch sich der Tragekomfort erhöhen würde.

Daher stellt sich die vorliegende Erfindung die Aufgabe, eine Stichschutzkleidung mit einem Stichschutzmaterial zur Verfügung zu stellen, das bei gleichem Flächengewicht einen verbesserten Stichschutz gewährt bzw. bei gleichem Schutz ein geringeres Flächengewicht aufweist.

Diese Aufgabe wird gelöst durch eine Stichschutzkleidung umfassend mindestens ein Stichschutzmaterial, das eine Anordnung umfaßt, die aus einer oder mehreren aufeinanderliegenden Gewebelagen besteht, wobei jede Gewebelage flexibel ist und aus mindestens einem mit mindestens einem Polymerfilm verbundenen Gewebe aus Garnen mit einer Festigkeit von mindestens 900 MPa besteht, und wobei das Stichschutzmaterial eine der Angriffsseite zugewandte Außenoberfläche und eine von der Angriffsseite abgewandte Innenoberfläche aufweist, und das dadurch gekennzeichnet ist, dass das Stichschutzmaterial weiterhin mindestens eine weitere Lage aus Filz aufweist, die jeweils auf einer der Gewebelagen angeordnet ist, und mindestens eine der weiteren Lagen aus Filz an der Außenoberfläche des Stichschutzmaterials angeordnet ist.

Überraschenderweise wurde festgestellt, daß dadurch, dass das Stichschutzma-terial weiterhin mindestens eine weitere Lage aus Filz aufweist, die jeweils auf einer der Gewebelagen angeordnet ist, eine Stichschutzkleidung resultiert, die bei gleichem Flächengewicht einen besseren Schutz bietet und es somit möglich macht, den gleichen Schutz bei einem geringeren Flächengewicht, d.h. bei höherem Tragekomfort, zu gewähren.

Dass das Stichschutzmaterial der Stichschutzkteidung erfindungsgemäß weiterhin mindestens eine weitere Lage aus Filz aufweist, die jeweils auf einer der Gewebelagen angeordnet ist, bedeutet, dass die mindestens eine Lage aus Filz auf jeweils einer der Gewebelagen lediglich punktuell vernäht oder punktuell verklebt oder nur aufgelegt ist, wobei die zuletzt genannte Ausführungsform wegen der Einfachheit ihrer Ausführung bevorzugt ist

Besonders schutzwirksam und daher erfindungsgemäß bevorzugt ist eine Stichschutzkleidung, bei der mindestens eine Lage aus Filz an der Innenoberfläche des Stichschutzmaterials angeordnet ist.

Ferner ist eine weitere Ausführungsform der erfindungsgemäßen Stichschutzkleidung besonders schutzwirksam und daher bevorzugt, die mindestens drei Gewebelagen umfaßt und wobei mindestens eine Lage aus Filz zwischen den Gewebelagen angeordnet ist und wobei die Anzahl der Gewebelagen zur Außenoberfläche kleiner ist als die Anzahl der Gewebelagen zur Innenoberfläche.

Es ist von Vorteil, wenn in der erfindungsgemäßen Stichschutzkleidung die mindestens eine Lage aus Filz aus einem aromatischen Polyamid, d.h. aus einem Aramid und insbesondere aus einem p-Aramid besteht.

Die Lage aus Filz kann nach irgendeinem der bekannten Herstellungsverfahren für Filze erzeugt werden, wodurch eine Lage aus Filz entsteht, die z.B. thermisch, durch Einwirkung eines Wasserstrahl oder von Luft oder durch Nadeln verfestigt ist Bevorzugt ist die Filzlage ein genadelter Fitz. Ein derartiger Filz ist beispielsweise von der Fa. Job (Kinna, Schweden) erhältlich.

Ferner ist es für die erfindungsgemäße Stichschutzkleidung bevorzugt, dass jedes Gewebe jeder Gewebelage aus Garnen mit einer Festigkeit von 900 bis 8000 MPa, noch günstiger von 1500 bis 6000 MPa und am günstigsten von 3000 bis 6000 MPa besteht. Derartige Festigkeiten weisen praktisch alle auch für den Einsatz zum ballistischen Schutz geeigneten Garne auf, wie beispielsweise Garne aus Polyolefin, insbesondere Polyethylen, aus Polyamid, Polyimid, Polyester oder Poly (p-phenylene - 2,6 - benzobisoxazole). Besonders günstig haben sich Garne aus Aramiden erwiesen, insbesondere solche aus p-Aramiden.

Für die erfindungsgemäße Stichschutzkleidung hat es sich bestens bewährt, dass jedes Gewebe jeder Gewebelage Leinwandbindung aufweist.

Ferner hat es sich für die erfindungsgemäße Stichschutzkleidung bestens bewährt, dass jedes Gewebe jeder Gewebelage eine Gewebedichte, berechnet nach Walz, von 15 bis 80 %, bevorzugt von 15 bis 60 % autweist.

Die Gewebedichte nach Walz wird nach folgender Formel bestimmt: $DG = {\left({d}_{k}+{d}_{s}\right)}^{2} ⋅ {f}_{k} ⋅ {f}_{s}$

Hierbei bedeuten:
- dₖ =: Substanzdurchmesser des Kettgarnes in mm
- dₛ =: Substanzdurchmesser des Schußgarnes in mm
- fₖ =: Kettfäden pro cm
- fₛ =: Schußfäden pro cm

Der Substanzdurchmesser dₖ bzw. dₛ der Garne wird wie folgt berechnet. $d = {\left(Titer\right)}^{½} / \left[88,5⋅{\left(Dichte\right)}^{½}\right]$
wobei d entweder dₖ oder dₛ bedeutet, der Titer des entsprechenden Garnes in dtex und die Dichte des Garnes in g/cm³ eingesetzt wird.

Die oben angegebenen Werte gelten insbesondere für Gewebe in Leinwandbindung. Liegen von der Leinwandbindung abweichende Bindungen vor, so muß ein Bindungs-Korrekturfaktor in die Berechnung einbezogen werden. Für diesen Bindungs-Korrekturfaktor werden beispielsweise bei Geweben in speziellen Bindungsarten folgende Werte eingesetzt:

| Bindungsart | Bindungs-Korrekturfaktor |
|---|---|
| Panarnabindungen 2:2 | 0,56 |
| Köperbindungen 2:1 | 0,70 |
| Köperbindungen 2:2 | 0,56 |
| Köperbindungen 3:1 | 0,56 |
| Köperbindungen 4:4 | 0,38 |
| Satin 1:4 | 0,49 |

Mit diesen Korrekturfaktoren wird die gemäß der Formel nach Walz errechnete Gewebedichte DG multipliziert.
Die Gewebedichte DG nach Walz wird in % Gewebedichte angegeben. Bei sehr dichten Geweben können Werte über 100 % auftreten.

Dass in der erfindungsgemäßen Stichschutzkleidung jede Gewebelage aus mindestens einem mit mindestens einem Polymerfilm verbundenen Gewebe besteht, bedeutet beispielsweise, dass ein Gewebe mit einem Polymerfilm verbunden ist. Dabei kann entweder der Polymerfilm oder das Gewebe der der Angriffsseite zugewandten Außenoberfläche des Stichschutzmaterials näher sein.

In einer bevorzugten Ausführungsform der erfindungsgemäßen Stichschutzkleidung besteht jede Gewebelage aus einem Gewebe, das auf beiden Seiten mit einem Polymerfilm verbunden ist.

In einer weiteren bevorzugten Ausführungsform der erfindungsgemäßen Stichschutzkleidung besteht jede Gewebelage aus zwei über einen Polymerfilm verbundenen Geweben, wobei es sich als besonders vorteilhaft erwiesen hat, dass jede Gewebelage aus zwei, über einen Polymerfilm miteinander laminierten Geweben besteht.

Günstig ist es, wenn der die beiden Gewebe der Lage verbindende Polymerfilm eine Bruchdehnung von mindestens 80 %, beispielsweise 100 % oder 120 % aufweist.

Wie auch in WO 00/08411 soll auch bei vorliegender Erfindung der Biegemodul (flexural modulus) gemäß ASTM D-790, die Festigkeit des Films gemäß ASTM D-638, die Bruchdehnung gemäß ASTM D-638 und die Festigkeit des Garns gemäß ASTM D-885 bestimmt werden.

Der in der erfindungsgemäßen Stichschutzkleidung enthaltene Polymerfilm weist vorzugsweise eine Festigkeit von mindestens 10 MPa und einen Biegemodul von 1500 bis 4500 MPa auf, wobei sich ein Biegemodul von 2000 bis 3000 MPa als besonders günstig erwiesen hat. Geeignete Polymere sind Hart-PVC mit einem Biegemodul zwischen 3500 und 4000 MPa oder Polyurethane mit einem Biegemodul zwischen 4000 und 4500 MPa.

Polymerfilme aus einem Polycarbonat haben sich besonders bewährt, um die Gewebe zu einer Gewebelage zu verbinden. Ein derartiges Polycarbonat wird beispielsweise unter der Bezeichnung POKALON N 38 von der Firma Color Print (Frankenthal, Deutschland) vertrieben. Ein weiteres Beispiel für ein geeignetes Polycarbonat ist das unter der Bezeichnung LEXAN 103 von der Firma GE Plastics vertriebene Polycarbonat. LEXAN 103 weist einen Biegemodul von 2500 MPa, eine Festigkeit von 70 MPa und eine Bruchdehnung von 120 % auf.

Es hat sich herausgestellt, dass eine erfindungsgemäße Stichschutzkleidung, die ein Stichschutzmaterial umfaßt, das aus einer Anordnung mehrerer aufeinanderliegender Gewebelagen besteht und wobei sowohl auf der Außenoberfläche als auch auf der Innenoberfläche eine Lage aus Filz gelegt ist, einen besonders guten Schutz zeigt. Deshalb wird diese Ausführungsform bevorzugt, insbesondere dann, wenn das Stichschutzmaterial eine Anordnung von 6 bis 30 aufeinanderliegenden Gewebelagen umfaßt, wobei es unter dem Gesichtspunkt von Schutzwirkung und Tragekomfort ganz besonders bevorzugt ist, wenn das Stichschutzmaterial eine Anordnung von 6 bis 25 aufeinanderliegenden Gewebelagen umfaßt.

Eine weitere bevorzugte Ausführungsform der vorliegenden Erfindung besteht in einer Stichschutzkleidung, die mindestens zwei der wie vorstehend beschriebenen Stichschutzmaterialien umfaßt.

Vorzugsweise ist in der erfindungsgemäßen Stichschutzkleidung ein Stichschutzmaterial oder mehrere oder alle Stichschutzmaterialien in einer Hülle aus textilem Material angeordnet, weil dadurch eine bessere Handhabbarkeit gegeben ist.

Die Erfindung wird anhand der nachfolgenden Beispiele näher erläutert. Darin wird die Schutzwirkung anhand der Stichschutzwirkung verdeutlicht, die Stichschutzmaterialien der erfindungsgemäßen Stichschutzkleidung zeigen. Die Stichschutzwirkung wurde gemäß dem NIJ (National Institute of Justice) - Standard - 0115.00, Schutzklasse KR 2 getestet. Dazu lässt man einen Spieß mit einer Fallapparatur auf das Stichschutzmaterial fallen. Dabei ist das Stichschutrmaterial mit einem Spanngurt auf einem Hintergrundmaterial fixiert, das aus verschiedenen im genannten Standard definierten Schaumstoffen besteht. Der Spieß fällt auf das Stichschutzmaterial, durchdringt das Material und penetriert eine bestimmte Strecke in das Hintergrundmaterial. Die Penetration in das Hintergrundmaterial wird in mm gemessen und der arithmetische Mittelwert aus mehreren Fallversuchen bestimmt. Dieser Mittelwert wird in Abwandlung der vorstehend genannten Norm als Stichfestigkeit bezeichnet.

### Beispiele 1 bis 6

Es wurden Gewebe aus Aramidgarnen mit einem Titer von 930 dtex und mit einer Bruchfestigkeit von 3380 MPa in Leinwandbindung hergestellt. Die Gewebe enthielten in Kette und Schuss in etwa gleich viele Fäden. Die Gewebedichte nach Walz betrug 18,5 %, das Gewicht der Gewebe 140 g/m². Zwischen zwei Gewebe, die zuvor gewaschen wurden, wurde ein Polymerfilm aus Polycarbonat (POKALON N 38, Firma Color Print, Frankenthal, Deutschland) mit einem Flächengewicht von 75 g/m² gelegt. Die Laminierung der beiden Gewebe mit dem Polymerfilm zu einer Gewebelage erfolgte in einem Temperaturbereich zwischen 220 und 230 °C bei einem Druck von etwa 100 bar.

In Beispiel 1 wurden 16 der o.g. Gewebelagen aufeinandergelegt, mit einem Spanngurt auf dem Hintergrundmaterial befestigt und wie vorstehend beschrieben die Stichfestigkeit gemessen.

In Beispiel 2 wurden 16 Lagen aus Filz aufeinandergelegt, mit einem Spanngurt auf dem Hintergrundmateriat befestigt und wie vorstehend beschrieben die Stichfestigkeit gemessen. Jede Lage aus Filz besteht aus einem 100 %igen p-Aramid-Filz, dessen Fasern aus Twaron^{®}-Fasern mit einem Titer von 1,7 dtex und einer Länge von 60 mm bestehen. Diese Fasern sind von Teijin Twaron erhältlich. Der Filz hat ein Flächengewicht von 350 g/m², ist genadelt und kalendriert und hat eine Dicke von 2,3 mm. Ein derartiger Filz ist von der Fa. Job (Kinna, Schweden) erhältlich.

In Beispiel 3 werden 14 der o.g. Gewebelagen auf 2 der eben beschriebenen Lagen gelegt. Das dadurch gebildete erfindungsgemäße Stichschutzmaterial wird mit einem Spanngurt auf dem Hintergrundmaterial befestigt, wobei die Lagen aus Filz dem Hintergrundmaterial zugewandt sind, und wie vorstehend beschrieben die Stichfestigkeit gemessen.

In Beispiel 4 werden 2 der eben beschriebenen Lagen aus Filz auf 14 der o.g. Gewebelagen gelegt. Das dadurch gebildete erfindungsgemäße Stichschutzmaterial wird mit einem Spanngurt auf dem Hintergrundmaterial befestigt, wobei die Gewebelagen dem Hintergrundmaterial zugewandt sind, und wie vorstehend beschrieben die Stichfestigkeit gemessen.

In Beispiel 5 wird 1 der eben beschriebenen Lagen aus Filz auf 15 der o.g. Gewebelagen gelegt. Das dadurch gebildete erfindungsgemäße Stichschutzmaterial wird mit einem Spanngurt auf dem Hintergrundmaterial befestigt, wobei die Gewebelagen dem Hintergrundmaterial zugewandt sind, und wie vorstehend beschrieben die Stichfestigkeit gemessen.

Im Beispiel 6 werden auf 1 der eben beschriebenen Lagen aus Filz 14 der o.g. Gewebelagen und auf die 14 Gewebelagen 1 der eben beschriebenen Lagen aus Filz gelegt. Das dadurch gebildete erfindungsgemäße Stichschutzmaterial wird mit einem Spanngurt auf dem Hintergrundmaterial befestigt und wie vorstehend beschrieben die Stichfestigkeit gemessen. Der Aufbau der getesteten Materialien; ihre Flächengewichte, die Einzelwerte der Penetration und die dazugehörigen arithmetischen Mittelwerte, die, wie bereits erwähnt, in Abwandlung der vorstehend beschriebenen Norm als Stichfestigkeiten bezeichnet werden, sind in der folgenden Tabelle zusammengefasst. Dabei ist die Stichfestigkeit umso besser, je kleiner der angegebene Wert ist.

| Beispie I | Aufbau | Flächengewicht (g/m²) | Einzelwerte der Penetration (mm) | Stichfestigkeit (mm) |
|---|---|---|---|---|
| 1 | 16 Gewebelagen | 5680 | 26 28 29 | 27,7 |
| 2 | 16 Lagen aus Filz | 5600 | ca. 25 | ca. 25 |
| 3 | 14 Gewebelagen 2 Lagen aus Filz | 5670 | 29, 26, 17, 32 | 26,0 |
| 4 | 2 Lagen aus Filz 14 Gewebelagen | 5670 | 22, 15, 24, 23 | 21,0 |
| 5 | 1 Lage aus Filz 15 Gewebelagen | 5675 | 12, 20, 18, 30, 16, 13, 16, 17 | 17,8 |
| 6 | 1 Lage aus Filz 14 Gewebelagen 1 Lage aus Filz | 5670 | 0, 14, 14, 10, 19, 0, 27, 15 | 12,4 |

Die Tabelle zeigt, dass bereits durch den Ersatz einer Gewebelage durch eine Lage aus Filz die Stichfestigkeit deutlich verbessert wird (vergleiche die Beispiele 1 und 5).

Generell sind die Stichfestigkeiten in solchen Stichschutzmaterialien, in denen die Lage aus Filz auf die Außenoberfläche gelegt ist, die dem fallenden Spieß zugewandt ist, besser als in Stichschutzmaterialien, in denen die Lage aus Filz auf die Innenoberfläche gelegt ist, die dem Hintergrundmaterial zugewandt ist (vergleiche Beispiele 3 und 4).

Die beste Stichfestigkeit wurde mit dem Stichschutzmaterial von Beispiel 6 erreicht. Bei den beiden Einzelversuchen, welche Einzelwerte der Penetration von 0 mm ergaben, wurde der Spieß sogar verbogen. Übersetzt in eine reale Bedrohungssituation, d.h. in einen Angriff mit einer dem Spieß entsprechenden Stichwaffe, bedeutet das Ergebnis, das bei Verwendung der 16 Gewebelagen des Standes der Technik der Spieß etwa 28 mm in den Körper eindringen würde (siehe Beispiel 1), während das erfindungsgemäße Stichschutzmaterial von Beispiel 6 bewirkt, dass der Spieß nur etwa 12 mm und somit 16 mm weniger tief in den Körper eindringen würde. Dabei ist das Flächengewicht des erfindungsgemäßen Stichschutzmaterials mit 5670 g/m² sogar etwas geringer als das der eben genannten 16 Gewebelagen des Standes der Technik (5680 g/m²). Folglich kann ein erfindungsgemäßes Stichschutzmaterial zur Verfügung gestellt werden, das bei einer Stichfestigkeit von 28 mm ein Flächengewicht aufweist, das deutlich kleiner als 5680 g/m² ist und somit bei gleicher Stichfestigkeit wie bei den 16 Gewebelagen des Standes der Technik einen deutlich besseren Tragekomfort bietet.

### Beispiel 7

Mit dem im o.g. NIJ-Standard vorgeschriebenen Spieß, der in einer Handhalterung fixiert war, wurden von einer Testperson manuell mit höchstmöglicher Kraft je drei Stiche auf
a) 15 aufeinanderliegende Gewebelagen, die wie im ersten Absatz der Beispiele 1-6 hergestellt wurden, und
b) ein erfindungsgemäßes Stichschutzmaterial aus 9 aufeinanderliegenden Gewebelagen, die wie im ersten Absatz der Beispiele 1-6 hergestellt wurden, und auf deren der Angriffsrichtung zugewandten Außenoberfläche eine Lage aus Filz aufgelegt war, die wie in Beispiel 2 hergestellt wurde,
durchgeführt. Dabei lagen die Testmaterialien unbefestigt auf dem im o.g. NIJ-Standard vorgeschriebenen Hintergrundmaterial.

Während bei a) der Spieß die 15 Gewebelagen deutlich durchdrang, wurde bei b) keine Penetration festgestellt. Der Spieß war sogar verbogen.

## Patentansprüche

1. Stichschutzkleidung umfassend mindestens ein Stichschutzmaterial, das eine Anordnung umfaßt, die aus einer oder mehreren aufeinanderliegenden Gewebelagen besteht, wobei jede Gewebelage flexibel ist und aus indestens einem mit mindestens einem Polymerfilm verbundenen Gewebe aus Garnen mit einer Festigkeit von mindestens 900 MPa besteht, und wobei das Stichschutzmaterial eine der Angriffsseite zugewandte Außenoberfläche und eine von der Angriffsseite abgewandte Innenoberfläche aufweist, **dadurch gekennzeichnet, dass** das Stichschutzmaterial weiterhin mindestens eine weitere Lage aus Filz aufweist, die jeweils auf einer der Gewebelagen angeordnet ist, und mindestens eine der weiteren Lagen aus Filz an der Außenoberfläche des Stichschutzmaterials angeordnet ist.

2. Stichschutzkleidung nach Anspruch 1, **dadurch gekennzeichnet, dass** das Stichschutzmaterial weiterhin mindestens eine weitere Lage aus Filz aufweist, die jeweils auf einer der Gewebelagen aufgelegt ist.

3. Stichschutzkleidung nach Anspruch 1 oder 2, **dadurch gekennzeichnet, dass** mindestens eine Lage aus Filz an der Innenoberfläche des Stichschutzmaterials angeordnet ist.

4. Stichschutzkleidung nach einem oder mehreren der Ansprüche 1 bis 3, die mindestens drei Gewebelagen umfaßt, **dadurch gekennzeichnet, dass** mindestens eine Lage aus Filz zwischen den Gewebelagen angeordnet ist, wobei die Anzahl der Gewebelagen zur Außenoberfläche kleiner ist als die Anzahl der Gewebelagen zur Innenoberfläche.

5. Stichschutzkleidung nach einem oder mehreren der Ansprüche 1 bis 4, **dadurch gekennzeichnet, dass** die mindestens eine Lage aus Filz aus einem aromatischen Polyamid besteht.

6. Stichschutzkleidung nach einem oder mehreren der Ansprüche 1 bis 5, **dadurch gekennzeichnet, dass** die Lage aus Filz ein genadelter Filz ist

7. Stichschutzkleidung nach einem oder mehreren der Ansprüche 1 bis 6, **dadurch gekennzeichnet, dass** jedes Gewebe jeder Gewebelage aus Garnen mit einer Festigkeit von 900 bis 8000 MPa besteht.

8. Stichschutzkleidung nach einem oder mehreren der Ansprüche 1 bis 7, **dadurch gekennzeichnet, dass** jedes Gewebe jeder Gewebelage Leinwandbindung aufweist.

9. Stichschutzkleidung nach einem oder mehreren der Ansprüche 1 bis 8, **dadurch gekennzeichnet, dass** jedes Gewebe jeder Gewebelage eine Gewebedichte, berechnet nach Walz, von 15 bis 80 % aufweist.

10. Stichschutzkleidung nach einem oder mehreren der Ansprüche 1 bis 9, **dadurch gekennzeichnet, dass** jede Gewebelage aus einem Gewebe besteht, das auf beiden Seiten mit einem Polymerfilm verbunden ist.

11. Stichschutzkleidung nach einem oder mehreren der Ansprüche 1 bis 9, **dadurch gekennzeichnet, dass** jede Gewebelage aus zwei, über einen Polymerfilm miteinander verbundenen Geweben besteht.

12. Stichschutzkleidung nach Anspruch 11, **dadurch gekennzeichnet, dass** jede Gewebelage aus zwei, über einen Polymerfilm miteinander laminierten Geweben besteht.

13. Stichschutzkleidung nach einem oder mehreren der Ansprüche 1 bis 12, **dadurch gekennzeichnet, dass** der Polymerfilm eine Festigkeit von mindestens 10 MPa und einen Biegemodul von 1500 bis 4500 MPa aufweist.

14. Stichschutzkleidung nach Anspruch 13, **dadurch gekennzeichnet, dass** der Polymerfilm einen Biegemodul von 2000 bis 3000 MPa aufweist

15. Stichschutrkleidung nach einem oder mehreren der Ansprüche 1- bis 14, **dadurch gekennzeichnet, dass** der die Gewebe zu einer Gewebelage verbindende Polymerfilm aus einem Polycarbonat besteht.

16. Stichschutzkleidung nach einem oder mehreren der Ansprüche 1 bis 15, **dadurch gekennzeichnet, dass** das Stichschutzmaterial aus einer Anordnung mehrerer aufeinanderliegender Gewebelagen besteht und sowohl auf der Außenoberfläche als auch auf der Innenoberfläche eine Lage aus Filz gelegt ist.

17. Stichschutzkleidung nach Anspruch 16, **dadurch gekennzeichnet, dass** das Stichschutzmaterial eine Anordnung von 6 bis 30 aufeinanderliegenden Gewebelagen umfaßt.

18. Stichschutzkleidung nach Anspruch 16, **dadurch gekennzeichnet, dass** das Stichschutzmaterial eine Anordnung von 6 bis 25 aufeinanderliegenden Gewebelagen umfaßt.

19. Stichschutzkleidung umfassend mindestens zwei Stichschutzmaterialien nach einem oder mehreren der Ansprüche 1 bis 18.

20. Stichschutzkleidung nach einem oder mehreren der Ansprüche 1 bis 18, **dadurch gekennzeichnet, dass** ein Stichschutzmaterial oder mehrere oder alle Stichschutzmaterialien in einer Hülle aus textilem Material angeordnet sind.

## Claims

1. Stab-resistant clothing comprising at least one stab-resistant material comprising an array of one or more superposed woven fabric layers wherein each fabric layer is flexible, and consists of at least one fabric, made of yarns having a strength of at least 900 MPa, that is joined to at least one polymer film, and wherein the stab-resistant material has an outer surface facing the side of attack and an inner surface facing away from the side of attack and is **characterised in that** the stab-resistant material also has at least one layer of felt, placed in every case on one of the fabric layers, and that at least one further layer of felt is placed on the outer surface of the stab-resistant material

2. Stab-resistant clothing according to Claim 1, **characterised in that** the stab-resistant material contains in addition at least one further layer of felt, positioned in every case on one of the fabric layers.

3. Stab-resistant clothing according to Claim 1 or 2, **characterised in that** at least one layer of felt is positioned at the inner surface of the stab-resistant material.

4. Stab-resistant clothing according to one or more of Claims 1 to 3, comprising at least three fabric layers, **characterised in that** at least one layer of felt is positioned between the fabric layers, the number of fabric layers facing the outer surface being lower than the number of fabric layers facing the inner surface.

5. Stab-resistant clothing according to one or more of Claims 1 to 4, **characterised in that** the at least one layer of felt consists of an aromatic polyamide.

6. Stab-resistant clothing according to one or more of Claims 1 to 5, **characterised in that** the layer of felt is a needled felt.

7. Stab-resistant clothing according to one or more of Claims 1 to 6, **characterised in that** each fabric of each fabric layer consists of yarns of strength between 900 and 8000 MPa.

8. Stab-resistant clothing according to one or more of Claims 1 to 7, **characterised in that** the weave of each fabric of each fabric layer is a plain weave.

9. Stab-resistant clothing according to one or more of Claims 1 to 8, **characterised in that** each fabric of each fabric layer has a fabric density, as calculated by the Walz formula, of between 15% and 80%.

10. Stab-resistant clothing according to one or more of Claims 1 to 9, **characterised in that** each fabric layer consists of a fabric that is joined on both sides to a polymer film.

11. Stab-resistant clothing according to one or more of Claims 1 to 9, **characterised in that** each fabric layer consists of two fabrics joined to each other via a polymer film.

12. Stab-resistant clothing according to Claim 11, **characterised in that** each fabric layer consists of two fabrics laminated to each other by a polymer film.

13. Stab-resistant clothing according to one or more of Claims 1 to 12 **characterised in that** the polymer film has a strength of at least 10 MPa and a flexural modulus of 1500-4500 MPa.

14. Stab-resistant clothing according to Claim 13, **characterised in that** the polymer film has a flexural modulus of 2000-3000 MPa.

15. Stab-resistant clothing according to one or more of Claims 1 to 14, **characterised in that** the polymer film binding the fabrics into a fabric layer consists of a polycarbonate.

16. Stab-resistant clothing according to one or more of Claims 1 to 15, **characterised in that** the stab-resistant material consists of an array of several superposed fabric layers, a layer of felt being placed on both the outer surface and the inner surface.

17. Stab-resistant clothing according to Claim 16, **characterised in that** the stab-resistant material comprises an array of 6 to 30 superposed fabric layers.

18. Stab-resistant clothing according to Claim 16, **characterised in that** the stab-resistant material comprises an array of 6 to 25 superposed fabric layers.

19. Stab-resistant clothing comprising at least two stab-resistant materials according to one or more of Claims 1 to 18.

20. Stab-resistant clothing according to one or more of Claims 1 to 18, **characterised in that** a stab-resistant material, or several or all of the stab-resistant materials, are placed in a sheath of textile material.

## Revendications

1. Vêtement de protection anti-perforation, comprenant au moins une pièce d'un matériau anti-perforation qui comprend une structure constituée d'une couche de tissu ou de plusieurs couches de tissu superposées, dont chacune est souple et constituée d'au moins un tissu qui est attaché à au moins un film en polymère et qui est fait de fils dotés d'une résistance d'au moins 900 MPa, lequel matériau anti-perforation présente une surface externe, du côté agression, et une surface interne, du côté opposé, et lequel vêtement est **caractérisé en ce que** le matériau anti-perforation comporte en outre une ou plusieurs autres couches en feutre, disposées chacune sur l'une des couches de tissu, et **en ce qu'**au moins l'une de ces autres couches en feutre est placée en surface externe du matériau anti-perforation.

2. Vêtement de protection anti-perforation, conforme à la revendication 1, **caractérisé en ce que** le matériau anti-perforation comporte en outre une ou plusieurs autres couches en feutre, appliquées chacune sur l'une des couches de tissu.

3. Vêtement de protection anti-perforation, conforme à la revendication 1 ou 2, **caractérisé en ce qu'**au moins une couche en feutre est placée en surface interne du matériau anti-perforation.

4. Vêtement de protection anti-perforation, conforme à l'une ou plusieurs des revendications 1 à 3, comprenant au moins trois couches de tissu, **caractérisé en ce qu'**il y a au moins une couche en feutre placée entre les couches de tissu, en une position telle que le nombre des couches de tissu rencontrées jusqu'à la surface externe est plus petit que le nombre des couches de tissu rencontrées jusqu'à la surface interne.

5. Vêtement de protection anti-perforation, conforme à l'une ou plusieurs des revendications 1 à 4, **caractérisé en ce que** ladite ou lesdites couche(s) en feutre est ou sont faite(s) d'un polyamide aromatique.

6. Vêtement de protection anti-perforation, conforme à l'une ou plusieurs des revendications 1 à 5, **caractérisé en ce que** le feutre de la couche en feutre est un feutre aiguilleté.

7. Vêtement de protection anti-perforation, conforme à l'une ou plusieurs des revendications 1 à 6, **caractérisé en ce que** le tissu de chaque couche de tissu est fait de fils dotés d'une résistance de 900 à 8000 MPa.

8. Vêtement de protection anti-perforation, conforme à l'une ou plusieurs des revendications 1 à 7, **caractérisé en ce que** le tissu de chaque couche de tissu est en armure toile.

9. Vêtement de protection anti-perforation, conforme à l'une ou plusieurs des revendications 1 à 8, **caractérisé en ce que** le tissu de chaque couche de tissu présente une densité de tissu qui, calculée d'après Walz, vaut de 15 à 80 %.

10. Vêtement de protection anti-perforation, conforme à l'une ou plusieurs des revendications 1 à 9, **caractérisé en ce que** chaque couche de tissu est constituée d'un tissu attaché, sur ses deux faces, à un film en polymère.

11. Vêtement de protection anti-perforation, conforme à l'une ou plusieurs des revendications 1 à 9, **caractérisé en ce que** chaque couche de tissu est constituée de deux pièces de tissu attachées l'une à l'autre par un film en polymère.

12. Vêtement de protection anti-perforation, conforme à la revendication 11, **caractérisé en ce que** chaque couche de tissu est constituée de deux pièces de tissu stratifiées l'une sur l'autre, avec un film en polymère interposé.

13. Vêtement de protection anti-perforation, conforme à l'une ou plusieurs des revendications 1 à 12, **caractérisé en ce que** le film en polymère présente une résistance d'au moins 10 MPa et un module de flexion de 1500 à 4500 MPa.

14. Vêtement de protection anti-perforation, conforme à la revendication 13, **caractérisé en ce que** le film en polymère présente un module de flexion de 2000 à 3000 MPa.

15. Vêtement de protection anti-perforation, conforme à l'une ou plusieurs des revendications 1 à 14, **caractérisé en ce que** le film en polymère qui attache les pièces de tissu en une couche de tissu est fait d'un polycarbonate.

16. Vêtement de protection anti-perforation, conforme à l'une ou plusieurs des revendications 1 à 15, **caractérisé en ce que** le matériau anti-perforation est une structure formée de plusieurs couches de tissu empilées les unes sur les autres, et **en ce qu'**il comporte, aussi bien sur sa surface externe que sur sa surface interne, une couche de feutre.

17. Vêtement de protection anti-perforation, conforme à la revendication 16, **caractérisé en ce que** le matériau anti-perforation comprend une structure formée de 6 à 30 couches de tissu empilées les unes sur les autres.

18. Vêtement de protection anti-perforation, conforme à la revendication 16, **caractérisé en ce que** le matériau anti-perforation comprend une structure formée de 6 à 25 couches de tissu empilées les unes sur les autres.

19. Vêtement de protection anti-perforation, comprenant au moins deux pièces de matériau anti-perforation décrit dans l'une ou plusieurs des revendications 1 à 18.

20. Vêtement de protection anti-perforation, conforme à l'une ou plusieurs des revendications 1 à 18, **caractérisé en ce que** l'une ou plusieurs des pièces de matériau anti-perforation ou toutes ces pièces sont disposées dans une enveloppe en matière textile.
